# EUROPÄISCHE PATENTSCHRIFT

(11) **EP 0 257 262 B1**
(45) Veröffentlichungstag und Bekanntmachung des Hinweises auf die Patenterteilung: **23.01.1991**
(21) Anmeldenummer: 87109961.0
(22) Anmeldetag: 10.07.1987
(51) Int. Cl.: C22C 38/04

(54) **Martensitaushärtbarer Stahl**
Age-hardenable martensitic steel
Acier martensitique à durcissement par vieillissement

(30) Priorität: 21.08.1986 DE 3628395
(43) Veröffentlichungstag der Anmeldung: 02.03.1988
(73) Patentinhaber: Thyssen Edelstahlwerke AG, 40211 Düsseldorf (DE)
(72) Erfinder: Brandis, Helmut, Dr.-Ing., D-4150 Krefeld (DE); Gümpel, Paul, Dr.-Ing., D-4150 Krefeld (DE); Haberling, Edmund, Dr.-Ing., D-4150 Krefeld (DE)

(56) Entgegenhaltungen:
- DD-A- 101 702
- DE-A- 1 558 638
- DE-C- 963 782
- GB-A- 1 036 442

## Beschreibung

Die Erfindung bezieht sich auf einen kostengünstigen martensitaushärtbaren Stahl, insbesondere für die Herstellung von Kunststofformen. Der Stahl soll im lösungsgeglühten Zustand eine Festigkeit von 900 bis 1100 N/mm² aufweisen und daher gut bearbeitbar sein. Durch eine einfache Auslagerungsbehandlung bei 400 bis 500°C sollen dann Zugfestigkeitswerte von mindestens 1200 N/ mm² erreicht werden.

Für die Herstellung von Kunststofformen werden vorwiegend der Kunsstofformenstahl 40 CrMnMo 7, Werkstoff-Nr. 1.2311 oder die schwefellegierte Variante 40 CrMnMoS 86, Werkstoff-Nr. 1.2312 verwendet. Diese Stähle werden vom Hersteller auf Zugfestigkeitswerte von 900 bis 1100 N/mm² vergütet und in diesem Zustand zu Werkzeugen verarbeitet. Eine nachträgliche Wärmebehandlung der Werkzeuge würde zu unzulässigen Maßänderungen, Verzügen oder Oberflächenbeeinträchtigungen führen. Hieraus ergibt sich aber die Notwendigkeit, daß die Vergütungsfestigkeit auf 1100 bis 1200 N/mm² begrenzt bleibt, weil höhere Festigkeitswerte die Zerspanbarkeit erschweren würden.

Aufgabe der Erfindung war es daher, einen Stahl vorzuschlagen, der im Anlieferungszustand eine geringe Festigkeit und damit gute Zerspanbarkeit aufweist und der erst nach der Fertigstellung der Werkzeuge, durch eine einfache Wärmebehandlung, die zu keiner Maßänderung und Oberflächenveränderung führt, auf eine Festigkeit von mindestens 1200 N/mm² gebracht werden kann.

Zur Lösung dieser Aufgabe wird erfindungsgemäß ein Stahl mit der Zusammensetzung gemäß Anspruch 1 vorgeschlagen.

Die herkömmlichen martensitaushärtbaren Stähle mit 18% Nickel, 8% Cobalt, 5% Molybdän und bis zu 1,4% Titan, die im lösungsgeglühten Zustand eine Zugfestigkeit von rd. 1000 N/mm² aufweisen und auf Festigkeitswerte über 2000 N/ mm² ausgehärtet werden können, kommen wegen ihres hohen Legierungsgehaltes und der damit verbundenen Kosten für die Herstellung von Kunststofformen nur begrenzt infrage.

Bei dem erfindungsgemäßen Stahl handelt es sich um eine Eisenlegierung mit 10 bis 14% Mangan als Hauptkomponente. Der optimale Mangangehalt liegt bei rd. 12%. Der Stahl ist ferner mit solchen Legierungselementen angereichert, die beim Erwärmen auf Temperaturen oberhalb von 800°C im Austenit gelöst werden und auch nach dem Abschrecken auf Raumtemperatur im Martensit gelöst bleiben.

Der Siliziumgehalt von mindestens 0,5% ist notwenig, um bereits bei realistischen Auslagerungsdauern von 10 bis 20 h ausreichend hohe Härtewerte zu erzielen, s. Bild 2. Eine Verstärkung dieses Effektes ohne Beeinträchtigung der Zähigkeit wird durch den Zusatz von Nickel hervorgerufen, der in einer Größenordnung von 1 bis 2% liegen sollte, s. Bild 3. Titan ist maßgeblich an der Bildung intermetallischer Phasen beteiligt und trägt daher wesentlich zur Steigerung der Härte bei, s. Bild 4. Molybdän dient ebenso wie Titan zur Steigerung der Härte, wobei dadurch keine nennenswerte Beeinflussung- der Zähigkeit eintritt. Aufgrund der Umwandlungshysterese zwischen Abkühlen und Erhitzen, s. Bild 1, ist es möglich, diese gelösten Legierungselemente durch Auslagern bei Temperaturen um 500°C aus dem Martensit auszuscheiden. Die hierdurch entstehenden intermetallischen Phasen führen zu einem Anstieg der Härte. Dieser Vorgang wird als Martensitaushärtung bezeichnet.

Ein bevorzugte Zusammensetzung enthält der Anspruch 2.

Ein solcher Stahl mit (in Masse-%):

Rest Eisen einschließlich Verunreinigungen wurde unter betriebsüblichen Bedingungen erschmolzen und in Blöcke von 4 t abgegossen. Die Verformung, die mechanische Bearbeitung, Polierung und die Ätzung dieses Stahles bereitete keine Schwierigkeiten.

Aus diesem Stahl hergestellte Kunststofformen wurden der praktischen Erprobung zugeführt und haben sich im Einsatz voll bewährt.

## Patentansprüche

1. Martensitaushärtbarer Stahl mit folgender Zusammensetzung (in Masse-%):
Rest Eisen einschließlich herstellungsbedingter Verunreinigungen.

2. Stahl nach Anspruch 1 mit
Rest Eisen einschließlich Verunreinigungen.

3. Verwendung eines Stahls der Zusammensetzung nach einem der Ansprüche 1 oder 2 als Werkstoff für Kunststofformen.

## Revendications

1. Acier martensitique à durcissement par vieillissement de composition suivante (en % en volume):

2. Acier selon la revendication 1 avec
le reste étant du fer et des impuretés.

3. Utilisation d'un acier de la composition selon une des revendications 1 ou 2 en tant que matériau pour des moules pour matières plastiques.

## Claims

1. Age-hardenable martensitic steel having the following composition (in % by mass):
the remainder being iron including impurities resulting during production.

2. Steel according to Claim 1 with
the remainder being iron including impurities.

3. Use of a steel of the composition according to one of Claims 1 or 2 as the material for plastic moulds.
